# EUROPÄISCHE PATENTSCHRIFT

(11) **EP 2 756 898 B1**
(45) Veröffentlichungstag und Bekanntmachung des Hinweises auf die Patenterteilung: **02.12.2020**
(21) Anmeldenummer: 14000063.9
(22) Anmeldetag: 09.01.2014
(51) Int. Cl.: B22D 17/00, B22D 17/10, B22D 17/20, B22D 19/00, B22D 17/32, B22D 17/22

(54) **Verfahren zum Herstellen von Gussteilen für elektrische Anwendungen**
Method for the production of castings for electrical applications
Procédé de fabrication de pièces moulées pour des applications électriques

(30) Priorität: 17.01.2013 DE 102013000746
(43) Veröffentlichungstag der Anmeldung: 23.07.2014
(73) Patentinhaber: Kienle + Spiess GmbH, 74343 Sachsenheim (DE)
(72) Erfinder: Dr.-Ing. András Bárdos, 42579 Heiligenhaus (DE); Steffen Bauer, 74374 Zaberfeld (DE); Csaba Walczer, 2534 Tát Ungarn (DE)
(74) Vertreter: Kohl, Karl-Heinz

(56) Entgegenhaltungen:
- EP-A1- 2 465 624
- WO-A1-2008/020763
- WO-A2-2014/051916
- Https: "Burkhard Fuchs (Autor) Salzkerntechnologie für Hohlgussbauteile im Druckguss", , 25. Juli 2014 (2014-07-25), XP055334765, Gefunden im Internet: URL:https://cuvillier.de/uploads/preview/p ublic_file/8830/Leseprobe.pdf [gefunden am 2017-01-12]

## Beschreibung

Die Erfindung betrifft ein Verfahren zum Herstellen von Gussteilen für elektrische Anwendungen nach Anspruch 1.

Es ist bekannt, Druckgussteile für elektrische Anwendungen herzustellen, beispielsweise für elektrische Leiter, Hochspannungsschalter, Rotoren oder Statoren in elektrischen Motoren und dergleichen. Hierfür werden unter anderem Aluminiumlegierungen eingesetzt, die aushärtbar sind. Solche Aluminiumlegierungen sind beispielsweise Al-Cu, Al-Mn-Si, Al-Zn-Mg, Al-Si-Cu oder Al-Si-Mg. Die aushärtbaren Legierungen haben eine elektrische Leitfähigkeit, die üblicherweise mehr als etwa 28 MS/m beträgt. Um die mechanischen Eigenschaften der unterschiedlichen Aluminiumlegierungen zu erhöhen, ist es bekannt, im Gefüge dieser Legierungen sogenannte Guinier-Preston-Zonen vorzusehen. Es handelt sich hierbei um kohärente Ausscheidungen, durch welche die Festigkeit der Aluminiumlegierungen erhöht wird. Anhand von Fig. 1 wird ein bekanntes Verfahren beschrieben, um solche aushärtbare Aluminiumlegierungen mit hohen Zugfestigkeiten zu erhalten. Hierfür sind aufwändige Verfahrensschritte notwendig. Zunächst wird die Aluminiumlegierung einem LOsungsgIühvorgang unterzogen. Während des Lösungsglühens wird die Legierung langsam erhitzt. Gemäß Fig. 1, die ein Temperatur-Zeit-Diagramm für eine A356-Legierung zeigt, erfolgt diese Aufheizphase über einen Zeitraum von 100 Minuten. Die Aluminiumlegierung wird bis auf etwa 80% ihres Schmelz-punktes erwärmt, beim Ausführungsbeispiel auf 530°C. Bei Aluminiumlegierungen liegt diese Erwärmungstemperatur zwischen 470°C und 540°C. Das Werkstück muss bei dieser Temperatur so lange gehalten werden, bis eine ausreichende Menge an Mischkristallen gebildet ist. Im Ausführungsbeispiel beträgt dieser Zeitraum 140 min. Anschließend wird in einem zweiten Prozess dieser gebildete Mischkristall abgeschreckt, so dass die Mischkristalle auch bei niedrigen Temperaturen, in der Regel bei Raumtemperatur, erhalten bleiben. Anschließend wird ein Altern durchgeführt, bei dem die Aluminiumlegierung über etwa 50 min auf 210°C erwärmt und dort für weitere 70 min gehalten wird. Während dieses Prozessschrittes bilden sich die Guinier-Preston-Zonen, die zu einer hohen Festigkeit der Aluminiumlegierung führen.

Dieses Verfahren in drei Prozessschritten ist aufwändig und sehr zeitintensiv.

Es ist weiter bekannt (WO 2014/051916 A2), Gussteile herzustellen, bei dem aushärtbare Aluminiumlegierungen verwendet werden, die geschmolzen und in eine Druckgussform eingebracht werden. Sie besteht aus einem Material, das eine solche Wärmeleitfähigkeit hat, dass die Legierungsschmelze in der Druckgussform mit einer Kühlgeschwindigkeit im Bereich von 0,1 K/s bis 1000 K/s abgekühlt wird. Die vorteilhaften Kühlgeschwindigkeiten liegen in besonders bevorzugter Weise bei ≤ 10 K/s.

Bei einem anderen bekannten Verfahren (EP 2 465 624 A1) werden Kupferlegierungen eingesetzt, deren Schmelzpunkt höher als etwa 1035°C liegt. Das geschmolzene Material soll nicht um mehr als etwa 15 % bis etwa 20 % seines Schmelzpunktes überhitzt werden.

Schließlich ist es bekannt (WO 2008/020763 A1), Magnesiumlegierungen, wie Aluminium, Zink und Mangan enthalten, im Druckgießverfahren herzustellen.

Der Erfindung liegt die Aufgabe zugrunde, das Verfahren so auszubilden, dass die Gussteile in kostengünstiger Weise mit geringem Zeitaufwand hergestellt werden kann.

Diese Aufgabe wird beim Verfahren erfindungsgemäß mit den Merkmalen des Anspruches 1 gelöst.

Beim erfindungsgemäßen Verfahren wird das Gussteil in einer Druckgussform hergestellt, deren Material eine so hohe Wärmeleitfähigkeit hat, dass die Legierungsschmelze während des Druckgießvorganges mit einer Abkühlgeschwindigkeit von etwa ≥ 5x10² K/s abgekühlt wird. Die Abkühlgeschwindigkeit ist nicht geringer als etwa ≥ 10³ K/s. Durch diese hohe Abschreckgeschwindigkeit wird ein übersättigter Mischkristall gebildet, der keiner zusätzlichen Wärmebehandlung mehr bedarf. Auf diese Weise wird eine hochfeste aushärtbare Aluminiumlegierung gebildet, die hervorragend zur Herstellung von Gussteilen für elektrische Anwendungen geeignet ist. Zur Durchführung des erfindungsgemäßen Verfahrens ist kein hoher verfahrenstechnischer Aufwand erforderlich. Zudem benötigt das erfindungsgemäße Verfahren weniger Zeit als die beschriebenen bekannten Verfahren.

Die Legierungsschmelze wird in einer ersten Phase mit einem Kolben mit geringer Kolbengeschwindigkeit in einer Füllkammer verschoben, in die die Legierungsschmelze zunächst eingebracht und dann dem entsprechenden Hohlraum der Druckgussform zugeführt wird. Die Kolbengeschwindigkeit der liegt in einem Bereich kleiner etwa 0,5 m/s. Aufgrund der geringen Verschiebegeschwindigkeit kann die in der Legierungsschmelze enthaltene Luft gut entweichen. Außerdem wird dadurch sichergestellt, dass sich die Legierungsschmelze nur wenig bewegt und dementsprechend keine oder nur sehr wenige Wellen bildet, so dass die Gefahr des Lufteinschlusses vermieden wird.

Die Legierungsschmelze wird in einer zweiten Phase aus der Füllkammer in die nachgeschaltete Druckgussform mit einer Kolbengeschwindigkeit in einem Bereich zwischen etwa 1 m/s und etwa 3 m/s gepresst. Dadurch wird der entsprechende Hohlraum in der Druckgussform vollständig mit der Legierungsschmelze gefüllt.

Bei einer vorteilhaften Ausführungsform wird die Legierungsschmelze in der Druckgussform noch mit einem hohen Nachdruck beaufschlagt, um das Defizit der geringeren Dichte der Legierungsschmelze gegenüber dem festen Zustand der Legierung auszugleichen und auf diese Weise Lunker im Gussteil zu vermeiden.

Der Anmeldungsgegenstand ergibt sich nicht nur aus dem Gegenstand der einzelnen Patentansprüche, sondern auch durch alle in den Zeichnungen und der Beschreibung offenbarten Angaben und Merkmale. Sie werden, auch wenn sie nicht Gegenstand der Ansprüche sind, als erfindungswesentlich beansprucht, soweit sie einzeln oder in Kombination gegenüber dem Stand der Technik neu sind.

Weitere Merkmale der Erfindung ergeben sich aus den weiteren Ansprüchen, der Beschreibung und den Zeichnungen.

Die Erfindung wird anhand eines in den Zeichnungen dargestellter Ausführungsbeispieles näher erläutert. Es zeigen
- Fig. 1: in einem Temperatur-Zeit-Diagramm eine Wärmebehandlung einer Aluminiumlegierung nach dem Stand der Technik,
- Fig. 2 bis Fig. 4: in schematischer Darstellung einen Druckgießvorgang nach dem erfindungsgemäßen Verfahren.

Mit dem im Folgenden beschriebenen Verfahren ist es möglich, eine härtbare Aluminiumlegierung herzustellen, bei dem zumindest der Schritt des Lösungsglühens, vorzugsweise auch des Abschreckens, nicht erforderlich ist. Die Legierung lässt sich dadurch einfach, kostengünstig und innerhalb kurzer Zeit herstellen. Das Verfahren zeichnet sich durch eine einfache Prozessführung aus.

Das Verfahren ist für aushärtbare Aluminiumlegierungen geeignet, die außer Aluminium noch wenigstens zwei Komponenten enthalten. Beispielsweise eignet sich das Verfahren für Al-Mn-Si-, Al-Zn-Mg-, Al-Si-Cu- oder Al-Si-Mg-Legierun-gen. Eine besonders vorteilhafte Aluminiumlegierung ist 6101. Die Aluminiumlegierungen haben eine hohe elektrische Leitfähigkeit, die höher als etwa 28 MS/m liegt.

Anhand der Fig. 2 bis 4 wird das Verfahren näher erläutert. Die geschmolzene Legierung 1 befindet sich in einer Füllkammer 2, in der die geschmolzene Legierung mittels eines Kolbens 3 in Richtung auf eine Druckgussform 4 verdrängt wird. Sie hat eine Angussformplatte 5 und eine Auswerferformplatte 6, zwischen denen sich eine Zylinderplatte 7 befindet. Die Zylinderplatte 7 nimmt ein Werkstück 8 auf, das im Ausführungsbeispiel ein Lamellenpaket ist, das zur Herstellung beispielsweise von Rotoren oder Statoren von Elektromotoren verwendet wird. An beide Stirnseiten des Werkstückes 8 werden Kurzschlussringe 9, 10 angegossen. Hierfür ist die Druckgussform 4 mit entsprechenden Hohlräumen 11, 12 versehen, die in der Angussformplatte 5 und in der Auswerferformplatte 6 vorgesehen sind. Die Kurzschlussringe 9, 10 verbinden die (nicht dargestellten) Leiterstäbe im Lamellenpaket 8 in bekannter Weise.

Die geschmolzene Legierung 1 wird zunächst in die Füllkammer 2 verbracht. In der ersten Phase gemäß Fig. 2 beginnt der Kolben 3, die Schmelze langsam in Richtung auf einen Gießkanal 13 zu schieben. Die Geschwindigkeit des Kolbens 3 in dieser ersten Phase ist vorteilhaft kleiner als etwa 0,5 m/s. Aufgrund der geringen Schiebegeschwindigkeit kann die in der Schmelze enthaltene Luft gut entweichen. Außerdem ist die Wellenbildung in der Schmelze, die sich beim Bewegen der Schmelze bildet, gering, so dass auch keine Überschwappbewegung in der Schmelze auftritt, durch die Luft eingeschlossen würde. Zum Entweichen der Luft ist die Füllkammer 2 mit entsprechenden Luftaustrittsöffnungen im oberen Bereich versehen. Die flüssige Legierung 1 gelangt über wenigstens eine Füllöffnung 14 in die Füllkammer 2. In der Ausgangsstellung gemäß Fig. 2 befindet sich der Kolben 3 noch vor der Füllöffnung 14. Er wird so lange mit geringer Geschwindigkeit in Richtung auf die Druckgussform 4 verschoben, bis er sich hinter der Füllöffnung 14 befindet (Fig. 3).

In der zweiten Phase (Fig. 3) wird die flüssige Legierung 1 mit dem Kolben 3 mit hoher Geschwindigkeit in die Druckgussform 4 gepresst. Die flüssige Legierung 1 füllt die Hohlräume 11, 12 sowie den Gießkanal 13 vollständig aus (Fig. 4). Die Geschwindigkeit des Kolbens 3 in der zweiten Phase ist produkt- bzw. geometrieabhängig. Abhängig von der Geometrie kann die maximale bzw. optimale Füllungszeit berechnet werden, wozu ein entsprechender Volumenstrom gehört. Der gleiche Volumenstrom kann mit einem kleinen Durchmesser und einer hohen Geschwindigkeit oder mit einem großen Durchmesser und einer geringen Geschwindigkeit erreicht werden. Bei üblichen Rotoren liegt die Geschwindigkeit zwischen etwa 1 m/s und etwa 3 m/s.

Der Kolben 3 beaufschlagt die flüssige Legierung 1 noch mit einem hohen Nachdruck. Dadurch wird berücksichtigt, dass die flüssige Legierung 1 eine geringere Dichte als im festen Zustand hat. Durch den hohen Nachdruck wird dieser Unterschied ausgeglichen, wodurch Lunker in den Kurzschlussringen 9, 10 vermieden werden. Die Höhe des Druckes ist produkt/geometrieabhängig und liegt zwischen etwa 80 und 600 bar.

Sobald die Legierung 1 abgekühlt und verfestigt ist, wird die Druckgussform 4 geöffnet, so dass das Werkstück 8 mit den stirnseitigen Kurzschlussringen 9, 10 entnommen werden kann. Der durch das Material im Gießkanal 13 gebildete Anguss wird vom Kurzschlussring 9 in bekannter Weise entfernt.

Das Material der Druckgussform 4 ist so gewählt, dass mit ihm eine sehr hohe Abkühlrate erreicht werden kann, die nicht geringer als etwa 5x10² K/s, vorzugsweise nicht geringer als etwa 10³ K/s, beträgt. Eine solch hohe Abkühlrate zulassendes Material ist beispielsweise Stahl, der die rasche Abkühlung der Legierungsschmelze ermöglicht. Es eignet sich jedes Material, das eine so hohe Wärmeleitfähigkeit hat, dass die hohe Abkühlgeschwindigkeit erreicht wird. Der Abschreckprozess wird durch die Gussform 4 während des Gießverfahrens erreicht, so dass auf den Prozess des Lösungsglühens verzichtet werden kann. Das Druckgießverfahren benötigt darum nur wenig Zeit.

Mit dem beschriebenen Verfahren lässt sich eine übersättigte feste Lösungsstruktur im Druckgussteil 9, 10 erzeugen, wobei die Druckgussform 4 beim Druckgießvorgang optimal gefüllt wird. Für das beschriebene Verfahren können alle Aluminiumlegierungen eingesetzt werden, die aushärtbar sind.

Die Druckgussteile 9, 10 müssen nicht wärmebehandelt werden, da infolge der extrem raschen Abkühlung durch die Druckgussform während des Druckgießvorganges die Druckgussteile eine übersättigte Mischkristall-Struktur erhalten, die keiner Wärmebehandlung mehr bedarf.

## Patentansprüche

1. Verfahren zum Herstellen von Gussteilen für elektrische Anwendungen, bei dem aushärtbare Aluminiumlegierungen verwendet werden, . die geschmolzen und in eine Druckgussform (4) eingebracht werden, in der die Legierungsschmelze (1) mit einer Abkühlgeschwindigkeit von etwa ≥ 5 x 10² K/s abgekühlt werden, wobei die Gussteile (9, 10) für Rotoren oder Statoren vorgesehen sind, wobei zur Bildung eines übersättigten Mischkristalls in der Aluminiumlegierung die Abkühlgeschwindigkeit nicht geringer als etwa 10³ K/s ist, wobei die Legierungsschmelze (1) mit einem Kolben (3) zunächst in einer ersten Phase in einer Füllkammer (2) mit einer Kolbengeschwindigkeit ≤ als etwa 0,5 m/s und anschließend in einer zweiten Phase die Legierungsschmelze (1) aus der Füllkammer (2) in die Druckgussform mit einer Kolbengeschwindigkeit zwischen etwa 1 m/s und etwa 3 m/s verschoben wird.

2. Verfahren nach Anspruch 1,
**dadurch gekennzeichnet, dass** die Legierungsschmelze (1) nach dem vollständigen Füllen der Druckgussform (4) unter Überdruck gesetzt wird.

3. Verfahren nach Anspruch 1 oder 2,
**dadurch gekennzeichnet, dass** die Höhe des Druckes zwischen etwa 80 und 600 bar liegt.

## Claims

1. Method for production of castings for electrical applications, in which use is made of curable aluminum alloys, which are melted and introduced into a die (4), in which the alloy melt (1) is cooled at a cooling rate of about ≥ 5 x 10² K/s, wherein the castings (9, 10) are provided for rotors or stators, wherein the cooling rate is not less than about 10³ K/s to form a supersaturated mixed crystal in the aluminum alloy, wherein the alloy melt (1) is initially moved by a piston (3) into a fill chamber (2) at a piston speed ≤ than to about 0.5 m/s in a first phase, after which the alloy melt (1) is moved out of the fill chamber (2) into the die at a piston speed of between about 1 m/s and about 3 m/s in a second phase.

2. Method according to claim 1,
**characterized in that** the alloy melt (1) is exposed to an overpressure after the die (4) has been completely filled.

3. Method according to claim 1 or 2,
**characterized in that** the pressure level lies between about 80 and 600 bar.

## Revendications

1. Procédé de fabrication de pièces moulées pour des applications électriques, employant des alliages d'aluminium durcissables, lesquels sont fondus et introduits dans un moule de coulée (4) sous pression dans lequel l'alliage fondu (1) est refroidi à une vitesse de refroidissement d'environ ≥ 5 x 10² K/s, dans lequel les pièces coulées (9, 10) sont prévues pour des rotors ou des stators, dans lequel, pour la formation d'un cristal mixte sursaturé dans l'alliage d'aluminium, la vitesse de refroidissement n'est pas inférieure à environ 10³ K/s, dans lequel l'alliage fondu (1) est tout d'abord déplacé à l'aide d'un piston (3) dans une première phase dans une chambre de remplissage (2) à une vitesse de piston ≤ à environ 0,5 m/s, puis l'alliage fondu (1) est déplacé dans une deuxième phase hors de la chambre de remplissage (2) dans le moule de coulée sous pression à une vitesse de piston comprise entre environ 1 m/s et environ 3 m/s.

2. Procédé selon la revendication 1,
**caractérisé en ce que** l'alliage fondu (1) est soumis à une surpression après e remplissage complet du moule de coulée sous pression (4).

3. Procédé selon la revendication 1 ou 2,
**caractérisé en ce que** le niveau de pression est compris entre environ 80 et 600 bars.
